# FASCICULE DE BREVET EUROPEEN

(11) **EP 0 686 208 B1**
(45) Date de publication et mention de la délivrance du brevet: **15.05.2002**
(21) Numéro de dépôt: 95905681.3
(22) Date de dépôt: 28.12.1994
(51) Int. Cl.: C22F 1/05, C22F 1/057

(54) **PROCEDE DE FABRICATION D'UNE TOLE D'ALLIAGE D'ALUMINIUM A HAUTE FORMABILITE**
VERFAHREN ZUR HERSTELLUNG EINES BLECHES AUS ALUMINIUMLEGIERUNG MIT GUTER FORMBARKEIT
PROCESS FOR MAKING HIGH FORMABILITY ALUMINIUM ALLOY SHEETS

(30) Priorité: 28.12.1993 JP 35271393
(43) Date de publication de la demande: 13.12.1995
(73) Titulaire: THE FURUKAWA ELECTRIC CO., LTD., Tokyo (JP); KAWASAKI STEEL CORPORATION, Chuo-Ku, Kobe-Shi Hyogo-Ken (JP); KAISER ALUMINUM & CHEMICAL CORPORATION, Pleasanton, California 94566-7769 (US); PECHINEY RHENALU, 92400 Courbevoie (FR)
(72) Inventeur: OH, Binrun, Chiyoda-ku, Tokyo (JP); SUZUKI, Yuichi, Chiyoda-ku, Tokyo (JP); KISHINO, Kunihiko, Chiyoda-ku, Tokyo (JP)
(74) Mandataire: Mougeot, Jean-Claude
(86) Numéro de dépôt international: FR9401547
(87) Numéro de publication internationale: WO9518244

(56) Documents cités:
- EP-A- 0 051 549
- US-A- 3 135 633
- THE IRON AGE, vol.192, no.24, 12 Décembre 1963, US pages 94 - 95 O.R.SINGLETON, JR 'QUENCH-AGING MAKES HEADWAY WITH 6061 ALUMINUM'

## Description

### DOMAINE TECHNIQUE

La présente invention concerne un procédé de fabrication améliorant les propriétés mécaniques et la formabilité des tôles d'alliage d'aluminium destinées notamment à la carrosserie automobile.

### ETAT DE LA TECHNIQUE

Les carrosseries automobiles sont fabriquées traditionnellement dans de la tôle d'acier laminée à froid.

Soucieux d'alléger la caisse de leurs modèles, les constructeurs étudient depuis quelques années la possibilité de recourir aux alliages d'aluminium du type Al-Mg-Si pour fabriquer notamment les carrosseries.
Dans cette technologie, la tôle d'alliage Al-Mg-Si est formée en élément de carrosserie après un traitement de mise en solution suivi d'un vieillissement naturel à l'état T4. Après la mise en forme, un durcissement par vieillissement (durcissement de cuisson ou "bake hardening" en anglais), lors de l'application et de la cuisson des peintures, lui confère les propriétés mécaniques requises.
La principale difficulté soulevée par l'exploitation des alliages d'aluminium en carrosserie automobile est la formabilité insuffisante de cette famille de matériaux. La formabilité des alliages d'aluminium et singulièrement celle des alliages Al-Mg-Si demande donc à être nettement améliorée.
Par ailleurs, les tôles d'alliage d'aluminium souffrent d'un déficit de tenue mécanique par rapport aux tôles d'acier. Aussi les constructeurs sont-ils également à la recherche de procédés de cuisson qui, d'une part soient assez efficaces pour procurer à ces tôles des performances mécaniques élevées et d'autre part demandent des temps de traitement assez courts et des températures assez basses pour minimiser les coûts de fabrication.

### OBJET DE L'INVENTION

La présente invention concerne un procédé de fabrication de tôles d'alliage d'aluminium à haute formabilité, caractérisé en ce qu'une tôle d'alliage d'aluminium composée de 0,3 à 1,7% (en poids) de Si, 0,01 à 1,2% de Cu, 0,01 à 1,1% de Mn, 0,4 à 1,4% de Mg, moins de 1,0% de Fe et, pour le reste, d'Al et d'inévitables impuretés, est soumise à un traitement thermique en continu de mise en solution d'au moins 3 secondes à plus de 450°C, suivi d'un refroidissement à une température de 60 à 250°C à une vitesse supérieure à 100°C/mn, d'un bobinage avec maintien à ladite temperature de 60 à 250°C et d'un prévieillissement d'une durée comprise entre 1 minute et 10 heures à ladite température de 60 à 250°C.
L'alliage peut contenir en plus un ou plusieurs éléments choisis parmi 0,04 à 0,4% de Cr, moins de 0,25% de Zn, moins de 0,4% de Zr et moins de 0,2% de Ti.

### DESCRIPTION DE L'INVENTION

Les plages de concentration imposées aux éléments constitutifs de l'alliage selon l'invention s'expliquent par les raisons suivantes :
Si améliore les propriétés mécaniques en précipitant avec Mg sous forme de Mg₂Si lors de la cuisson de la peinture.
   Sa concentration est choisie dans la plage 0,3-1,7% en poids. En effet, au-dessous de 0,3% en poids, son effet est insuffisant, et au-dessus de 1,7% en poids, la formabilité après mise en solution s'en ressent.
Mg contribue à améliorer la formabilité en constituant une solution solide dans la matrice après le traitement de mise en solution. De plus, il améliore les propriétés mécaniques en précipitant avec Si sous forme de Mg₂Si lors de la cuisson de la peinture. Sa concentration est choisie dans la plage 0,4-1,4% en poids. En effet, au-dessus de 0,4% le gain de propriétés mécaniques est insuffisant, et au-dessus de 1,4%, la formabilité après mise en solution s'en ressent.
Cu améliore les propriétés mécaniques en précipitant notamment les zones GP (Guinier-Preston), les phases q' et les phases S lors de la cuisson. Sa concentration est choisie dans la plage 0,01-1,2% en poids. En effet, au-dessous de 0,01% en poids, le gain de propriétés mécaniques est insuffisant, et au-dessus de 1,2% en poids, la résistance à la corrosion s'en ressent.
Mn et Cr améliorent la finesse de grain et les propriétés mécaniques de la matrice. Leur concentration est choisie respectivement dans les plages 0,01-1,1% en poids et 0,04-0,4% en poids. En effet, au-dessous de la borne inférieure, leur effet est insuffisant, et au-dessus de la borne supérieure, la formabilité après mise en solution s'en ressent.
Zn améliore les propriétés mécaniques, Zr et Ti affinent la microstructure. Leur concentration est choisie inférieure respectivement à 0,25%, 0,4% et 0,2% sous peine d'une formabilité insuffisante.
Fe, qui constitue de façon générale une impureté pour l'aluminium, doit être limité à moins de 1,0% en poids sous peine de ne pas réaliser les effets de l'invention.

Les autres impuretés sont également limitées à moins de 0,5% en poids sous peine de ne pas réaliser les effets de l'invention.

Les alliages d'aluminium type Al-Mg-Si sont des alliages qui durcissent au vieillissement : le vieillissement induit la précipitation d'une phase de durcissement structural, qui augmente les propriétés mécaniques. Dans le cas de l'alliage Al-Mg-Si, le processus obéit au schéma suivant :
solution solide sursaturée→ Zone GP→ Phase intermédiaire→Phase stable

Dans le cas du procédé mise en solution/trempe/vieillissement à température normale (traitement T4), le vieillissement engendre des zones GP avec des précipités en excès laissés par la trempe, et qui apportent une première amélioration nette des propriétés mécaniques.

La cuisson de la peinture provoque un vieillissement artificiel qui précipite ensuite une phase intermédiaire (phase de durcissement structural) qui optimise les propriétés mécaniques de l'alliage. Le problème de ce procédé antérieur réside dans la répartition des précipités qui, étant concentrés majoritairement dans des zones GP au moment du vieillissement naturel, contrarient ensuite la précipitation de la phase intermédiaire par le vieillissement artificiel, et interdit de ce fait l'obtention d'une tenue mécanique optimale. Quant à former directement l'alliage vieilli naturellement, il en est difficilement question l'alignement des zones GP avec la phase matricielle (Al) nuit à la formabilité dans la mesure où il favorise, au moment des déformations, la rupture au niveau des dislocations et finalement la concentration des contraintes dans les joints de grains.

La présente invention résulte de la prise en compte de ces diverses observations. Elle se caractérise principalement dans le maintien permanent à une température supérieure à 60°C, sans la moindre incursion dans la plage des températures normales, pendant tout le processus entre le traitement de mise en solution et le prévieillissement final.
L'objectif est en effet, en maintenant la température au-dessus de 60°C jusqu'à la fin du prévieillissement, d'empêcher la formation de zones GP, sachant que le procédé antérieur implique précisément des incursions à température normale, que ce soit à l'occasion de la trempe de vieillissement naturel ou jusqu'à la cuisson, et que ces incursions sont à l'origine de la formation de telles zones GP.
La tôle une fois prévieillie peut ensuite, sans incidence sur sa formabilité ni sur ses propriétés mécaniques, être exposée de façon prolongée à une température normale durant le formage puis l'application et la cuisson des peintures.

Le procédé de fabrication selon l'invention consiste, après élaboration, coulée, homogénéisation et laminage de l'alliage d'aluminium susdécrit selon un procédé habituel, à le soumettre à un traitement en continu de mise en solution par un chauffage de plus de 3 secondes à une température supérieure à 450°C, suivi d'un refroidissement à une température de 60 à 250°C à une vitesse supérieure à 100°C/mn, d'un bobinage avec maintien à ladite température de 60 à 250°C et d'un prévieillissement d'une durée comprise entre 1 minute et 10 heures à ladite température de 60 à 250°C.

Le traitement de mise en solution améliore la formabilité du matériau en provoquant la mise en solution temporaire d'éléments tels que Si et Mg dans la matrice, et favorise par la suite les propriétés mécaniques par le biais de la précipitation fine de composés tels que Mg₂Si lors de la cuisson ultérieure.
Le chauffage de mise en solution est appliqué durant au minimum 3 secondes à une température supérieure à 450°C. En effet, si la température et la durée n'atteignent pas 450°C et 3 secondes, la mise en solution des éléments (Si, Mg etc...) et donc l'amélioration des propriétés mécaniques lors de la cuisson ultérieure sont insuffisantes.
La vitesse de refroidissement après mise en solution est choisie supérieure à 100°C/mn. En effet, une vitesse inférieure à 100°C/mn se traduit par une précipitation grossière, donc par une formabilité médiocre ainsi que par une amélioration insuffisante des propriétés mécaniques lors de la cuisson.
La température finale, pour cette vitesse de refroidissement, est choisie dans la plage 60-250°C. En effet, si elle est inférieure à 60°C, elle fait apparaîre des zones GP, et si elle est supérieure à 250°C, elle favorise la précipitation d'une phase stable au détriment de la formabilité et des propriétés mécaniques.

Le bobinage dans la même plage de température 60-250°C du matériau refroidi à 60-250°C, puis le prévieillissement de 1 minute à 10 heures toujours dans la plage de température 60-250°C ont pour objet de permettre la formation d'une phase intermédiaire qui bénéficie aux propriétés mécaniques et à la formabilité de l'alliage.
Si leur température est inférieure à 60°C, il se forme des zones GP, et si elle est supérieure à 250°C, il y a précipitation d'une phase stable, dans les deux cas au détriment des propriétés mécaniques et de la formabilité de l'alliage.

La durée du prévieillissement est choisie entre 1 minutes et 10 heures. En effet, au-dessous d'1 minute, la précipitation insuffisante de la phase intermédiaire risque par la suite, lors du retour à température normale, de favoriser la formation de zones GP, et au-dessus de 10 heures, la phase intermédiaire, surabondante, renforce exagérément les propriétés mécaniques de l'alliage au détriment de sa formabilité.

Enfin, la présente invention s'applique non seulement au procédé de fabrication en continu évoqué ci-dessus, mais aussi et avec les mêmes effets aux classiques procédés discontinus.

### DESCRIPTION DES FIGURES

La Fig.1 est une micrographie qui représente la microstructure d'une tôle d'alliage d'aluminium constituant un exemple d'exécution de l'invention.

La Fig.2 est une micrographie qui représente la microstructure d'une tôle d'alliage d'aluminium constituant un autre exemple d'exécution de l'invention.

La Fig.3 est une micrographie qui représente la microstructure d'une tôle d'alliage d'aluminium fabriquée par un procédé de l'art antérieur.

La Fig.4 est une micrographie qui représente la microstructure d'une tôle d'alliage d'aluminium fabriquée par un autre procédé de l'art antérieur.

### EXEMPLES

L'invention sera mieux comprise à la lecture d'exemples d'exécution.

les alliages d'aluminium ayant les compositions du Tableau 1 ont été élaborés, coulés, convenablement homogénéisés, laminés à chaud à 400°C, puis laminés à froid par les procédés habituels pour obtenir des tôles de 1 mm d'épaisseur. Les tôles ont été soumises à un traitement continu de mise en solution de 10 secondes à 560°C, puis à un traitement thermique dans les conditions du Tableau 2, pour être prévieillies entre 1 minute et 10 heures à une température donnée, selon le cas 60°C, 120°C, 180°C ou 250°C. Certaines de ces tôles ont été enfin soumises à un traitement de cuisson (1 heure à 180°C), d'autres non.

A titre de comparaison, il a également été préparé des tôles traitées par le procédé T4 antérieur (mise en solution et tremps jusqu'à la température normale).

Les échantillons de tôles ont été soumis à un essai de traction, un essai Erichsen et un essai d'emboutissage limite (LDR). Les résultats sont reportés dans les Tableaux 3, 4, 5 et 6.

L'essai de traction a été pratiqué sur éprouvette de traction JIS No.5. L'essai Erichsen a été conduit par la méthode JIS Z2247A (mesure de la profondeur d'emboutissage). L'essai d'emboutissage limite (LDR) a consisté à emboutir un flan lubrifié avec un poinçon de 33 mm de diamètre, mesurer le diamètre de flan maximal pour lequel il n'y a pas rupture dudit flan et calculer le rapport de ce diamètre maximal au diamètre du poinçon.

Le Tableau 3 représente les résultats des tôles utilisant un alliage de composition selon l'invention et traitées thermiquement par le procédé selon l'invention. Toutes présentent des performances élevées :
allongement entre 22,8 et 34,0% ; résistance à la traction entre 28,5 et 33,9 kg/mm² ; limite conventionnelle d'élasticité entre 18,6 et 33,1 kg/mm² ; indice Erichsen entre 9,1 et 12,6 mm ; LDR entre 1,90 et 2,53. En particulier, les échantillons non cuits (traitements thermiques 1, 3, 5, 7) garantissent de hautes performances en termes d'allongement, d'indice Erichsen et de LDR, tandis que les échantillons cuits pour les besoins de la cuisson (traitements thermiques 2, 4, 6, 8), s'ils connaissent une baisse d'allongement, d'indice Erichsen et de LDR, montrent en revanche une progression notable de la résistance à la traction et de la limite conventionnelle d'élasticité. Autrement dit, de telles tôles offrent d'abord une bonne formabilité pour leur mise en oeuvre en élément de carrosserie ; il suffit ensuite de les cuire pour leur assurer les propriétés mécaniques requises.

Le Tableau 4 représente les résultats des tôles utilisant un alliage de composition selon l'invention et traitées thermiquement par un procédé ne relevant pas de l'invention. Toutes présentent des performances nettement en retrait par rapport aux tôles selon l'invention du Tableau 3 :
allongement entre 16,7 et 28,7 % ; résistance à la traction entre 24,5 et 29,4 kg/mm² ; limite conventionnelle d'élasticité entre 16,7 et 20,8 kg/mm² ; indice Erichsen entre 8,3 et 8,8 mm ; LDR entre 1,6 et 1,87.

Les Tableaux 5 et 6 représentent les résultats des tôles utilisant un alliage de composition ne relevant pas de l'invention et traitées par le procédé selon l'invention. Toutes présentent là encore des performances nettement en retrait par rapport aux tôles selon l'invention :
allongement entre 16,4 et 28,6% ; résistance à la traction entre 21,2 et 29,1 kg/mm² ; limite conventionnelle d'élasticité entre 15,9 et 21,6 kg/mm² ; indice Erichsen entre 8,2 et 8,8 mm ; LDR entre 1,60 et 1,86.

L'alliage de code C dans le Tableau 1 (Si 1,65%, Fe 0,08%, Mn 0,10%, Mg 1,38%, Zn 0,01 %, Ti 0,02 %, reste : AL) soumis au traitement thermique 3 du Tableau 2 (mise en solution 10 secondes à 560°C, refroidissement à 120°C, bobinage à 120°C, prévieillissement 3 heures à 120°C, pas de cuisson) a été retenu comme échantillon (a). Le même alliage C soumis au traitement thermique 4 du Tableau 2 (traitement de l'échantilloni (a) complété par une cuisson d'1 heure à 180°C) a été retenu comme échantillon (b).
Le même alliage C soumis au traitement thermique 9 du Tableau 2 (mise en solution 10 secondes à 560°C, refroidissement à 20°C, bobinage à 20°C, prévieillissement 3 heures à 120°C, pas de cuisson) a été retenu comme échantillon (c). Le même alliage C soumis au traitement thermique 10 (traitement de l'échantillon (c) complété par une cuisson d'1 heure à 180°C) a été retenu comme échantillon (d).

Les échantillons (a), (b), (c) et (d) ont été photographiés selon le plan {100} au microscope électronique (grossissement 200000). Les micrographies sont présentées respectivement dans les Fig.1, Fig.2, Fig.3 et Fig.4. On observe que l'échantillon prévieilli subit la précipitation fine d'une phase intermédiaire de Mg₂Si (Fig.1) et que le traitement de cuisson accentue encore la finesse de cette précipitation (Fig.2).

En revanche, les Fig.3 et Fig.4 démontrent qu'un refroidissement poussé jusqu'à 20°C empêche la précipitation de la phase intermédiaire de Mg₂Si, ceci même s'il est suivi d'un prévieillissement et d'un traitement de cuisson.

Ainsi, le procédé selon l'invention présente le grand intérêt sur le plan industriel de permettre la fabrication de tôles d'alliage d'aluminium garantissant des propriétés mécaniques et une formabilité excellentes.

**TABLEAU 3**

| Traitement | Alliage | A% | Rm kg/mm2 | RO,2 kg/mm2 | Erichsen mm | LDR |
|---|---|---|---|---|---|---|
| | | | | | | |
| 1 | A | 33,7 | 28,7 | 18,7 | 12,5 | 2,52 |
| 1 | B | 33,0 | 28,9 | 18,6 | 12,4 | 2,52 |
| 1 | C | 32,5 | 29,4 | 19,2 | 12,4 | 2,48 |
| 1 | D | 34,0 | 29,3 | 18,7 | 12,6 | 2,51 |
| 1 | E | 31,9 | 30,1 | 20,1 | 12,1 | 2,32 |
| | | | | | | |
| | | | | | | |
| 2 | A | 25,4 | 34,8 | 26,8 | 9,5 | 1,82 |
| 2 | B | 24,6 | 35,0 | 27,6 | 9,4 | 1,91 |
| 2 | C | 23,8 | 36,7 | 28,3 | 9,3 | 1,90 |
| 2 | D | 23,4 | 37,2 | 28,9 | 9,3 | 1,90 |
| 2 | E | 22,9 | 38,9 | 31,0 | 9,2 | 1,90 |
| | | | | | | |
| | | | | | | |
| 3 | A | 33,5 | 28,5 | 19,3 | 12,4 | 2,52 |
| 3 | B | 32,9 | 29,4 | 18,7 | 12,3 | 2,49 |
| 3 | C | 32,8 | 29,8 | 19,8 | 12,3 | 2,48 |
| 3 | D | 32,7 | 29,7 | 20,1 | 12,3 | 2,49 |
| 3 | E | 31,8 | 30,5 | 21,8 | 12,1 | 2,31 |
| | | | | | | |
| | | | | | | |
| 4 | A | 25,8 | 34,8 | 27,6 | 9,6 | 1,92 |
| 4 | B | 24,9 | 35,6 | 28,6 | 9,4 | 1,91 |
| 4 | C | 23,7 | 36,4 | 29,9 | 9,3 | 1,90 |
| 4 | D | 23,9 | 37,6 | 31,2 | 9,4 | 1,91 |
| 4 | E | 23,7 | 38,7 | 32,4 | 9,4 | 1,90 |
| | | | | | | |
| | | | | | | |
| 5 | A | 34,0 | 28,7 | 19,3 | 12,6 | 2,53 |
| 5 | B | 32,9 | 29,0 | 19,7 | 12,4 | 2,52 |
| 5 | C | 33,7 | 28,7 | 20,6 | 12,5 | 2,53 |
| 5 | D | 32,7 | 29,9 | 21,4 | 12,4 | 2,52 |
| 5 | E | 31,8 | 30,4 | 22,5 | 12,1 | 2,30 |
| | | | | | | |
| | | | | | | |
| 6 | A | 25,7 | 35,2 | 30,7 | 9,6 | 1,92 |
| 6 | B | 25,8 | 34,8 | 29,8 | 9,6 | 1,93 |
| 6 | C | 24,6 | 36,7 | 31,5 | 9,4 | 1,91 |
| 6 | D | 23,8 | 38,0 | 32,7 | 9,3 | 1,90 |
| 6 | E | 22,8 | 39,0 | 33,1 | 9,1 | 1,90 |
| | | | | | | |
| | | | | | | |
| 7 | A | 33,7 | 28,6 | 21,0 | 12,5 | 2,54 |
| 7 | B | 32,9 | 29,7 | 20,4 | 12,4 | 2,52 |
| 7 | C | 32,5 | 28,7 | 22,7 | 12,3 | 2,49 |
| 7 | D | 32,8 | 30,1 | 20,7 | 12,3 | 2,48 |
| 7 | E | 32,7 | 30,2 | 22,7 | 12,4 | 2,51 |
| | | | | | | |
| | | | | | | |
| 8 | A | 25,6 | 34,8 | 28,9 | 9,6 | 1,92 |
| 8 | B | 25,7 | 35,6 | 28,5 | 9,6 | 1,92 |
| 8 | C | 24,8 | 36,4 | 28,4 | 9,5 | 1,91 |
| 8 | D | 23,7 | 37,5 | 29,5 | 9,3 | 1,90 |
| 8 | E | 23,7 | 38,6 | 30,7 | 9,3 | 1,90 |
| | | | | | | |

**TABLEAU 4**

| Traitement | Alliage | A% | Rm kg/mm2 | RO,2 kg/mm2 | Erichsen mm | LDR |
|---|---|---|---|---|---|---|
| | | | | | | |
| 9 | A | 28,7 | 26,7 | 16,7 | 8,8 | 1,87 |
| 9 | B | 28,6 | 25,7 | 17,7 | 8,7 | 1,86 |
| 9 | C | 27,6 | 28,0 | 17,8 | 8,7 | 1,85 |
| 9 | D | 26,7 | 27,6 | 16,7 | 8,6 | 1,84 |
| 9 | E | 24,9 | 26,4 | 16,8 | 8,5 | 1,82 |
| | | | | | | |
| | | | | | | |
| 10 | A | 18,6 | 28,7 | 19,8 | 8,4 | 1,71 |
| 10 | B | 19,7 | 27,9 | 20,3 | 8,4 | 1,76 |
| 10 | C | 18,7 | 29,4 | 17,8 | 8,4 | 1,75 |
| 10 | D | 16,7 | 28,7 | 19,6 | 8,3 | 1,61 |
| 10 | E | 18,2 | 28,9 | 18,9 | 8,4 | 1,70 |
| | | | | | | |
| | | | | | | |
| 11 | A | 27,6 | 27,0 | 17,6 | 8,8 | 1,86 |
| 11 | B | 26,8 | 26,7 | 16,8 | 8,6 | 1,84 |
| 11 | C | 27,5 | 26,5 | 16,7 | 8,7 | 1,85 |
| 11 | D | 24,3 | 26,7 | 17,2 | 8,6 | 1,84 |
| 11 | E | 27,6 | 27,6 | 16,9 | 8,6 | 1,83 |
| | | | | | | |
| | | | | | | |
| 12 | A | 16,7 | 28,6 | 19,4 | 8,3 | 1,61 |
| 12 | B | 18,4 | 27,6 | 20,6 | 8,3 | 1,62 |
| 12 | C | 16,7 | 28,8 | 20,3 | 8,3 | 1,60 |
| 12 | D | 18,5 | 26,7 | 19,6 | 8,4 | 1,70 |
| 12 | E | 17,7 | 27,7 | 20,8 | 8,4 | 1,65 |
| | | | | | | |
| | | | | | | |
| 13 | A | 25,7 | 24,5 | 16,7 | 8,6 | 1,84 |
| 13 | B | 28,4 | 26,7 | 17,5 | 8,8 | 1,86 |
| 13 | C | 27,6 | 24,6 | 16,8 | 8,7 | 1,85 |
| 13 | D | 28,5 | 25,9 | 18,0 | 8,6 | 1,84 |
| 13 | E | 28,4 | 26,4 | 16,7 | 8,8 | 1,85 |
| | | | | | | |
| | | | | | | |
| 14 | A | 16,7 | 27,9 | 20,4 | 8,3 | 1,60 |
| 14 | B | 18,6 | 28,6 | 18,9 | 8,4 | 1,70 |
| 14 | C | 17,7 | 27,7 | 19,2 | 8,4 | 1,65 |
| 14 | D | 16,5 | 26,5 | 17,8 | 8,3 | 1,61 |
| 14 | E | 17,7 | 27,7 | 19,9 | 8,4 | 1,65 |
| | | | | | | |

**TABLEAU 5**

| Traitement | Alliage | A% | Rm kg/mm2 | RO,2 kg/mm2 | Erichsen mm | LDR |
|---|---|---|---|---|---|---|
| | | | | | | |
| 1 | F | 28,6 | 23,9 | 17,6 | 8,8 | 1,86 |
| 1 | G | 24,3 | 24,6 | 16,9 | 8,5 | 1,82 |
| 1 | H | 25,9 | 25,8 | 18,8 | 8,6 | 1,84 |
| 1 | I | 27,6 | 24,6 | 17,8 | 8,6 | 1,83 |
| | | | | | | |
| | | | | | | |
| 2 | F | 16,4 | 26,9 | 20,6 | 8,3 | 1,60 |
| 2 | G | 17,6 | 27,8 | 19,7 | 8,4 | 1,61 |
| 2 | H | 16,5 | 26,6 | 18,9 | 8,3 | 1,60 |
| 2 | I | 17,6 | 27,7 | 17,6 | 8,3 | 1,61 |
| | | | | | | |
| | | | | | | |
| 3 | F | 25,3 | 23,2 | 18,6 | 8,6 | 1,84 |
| 3 | G | 24,4 | 22,6 | 17,1 | 8,5 | 1,82 |
| 3 | H | 27,6 | 25,2 | 17,6 | 8,6 | 1,83 |
| 3 | I | 25,8 | 24,6 | 18,2 | 8,6 | 1,84 |
| | | | | | | |
| | | | | | | |
| 4 | F | 16,6 | 27,8 | 19,7 | 8,3 | 1,60 |
| 4 | G | 18,5 | 26,9 | 20,0 | 8,4 | 1,61 |
| 4 | H | 20,1 | 28,8 | 18,9 | 8,5 | 1,80 |
| 4 | I | 17,6 | 27,7 | 18,0 | 8,4 | 1,61 |
| | | | | | | |
| | | | | | | |
| 5 | F | 26,4 | 22,6 | 17,1 | 8,6 | 1,84 |
| 5 | G | 26,6 | 24,1 | 16,5 | 8,6 | 1,83 |
| 5 | H | 25,8 | 23,8 | 17,7 | 8,5 | 1,82 |
| 5 | I | 25,5 | 22,9 | 17,2 | 8,5 | 1,81 |
| | | | | | | |
| | | | | | | |
| 6 | F | 18,5 | 27,6 | 21,0 | 8,4 | 1,61 |
| 6 | G | 16,5 | 28,3 | 20,7 | 8,3 | 1,60 |
| 6 | H | 16,4 | 27,6 | 19,6 | 8,3 | 1,61 |
| 6 | I | 17,7 | 28,8 | 21,6 | 8,3 | 1,62 |
| | | | | | | |
| | | | | | | |
| 7 | F | 26,8 | 21,2 | 18,0 | 8,6 | 1,84 |
| 7 | G | 26,7 | 25,0 | 16,5 | 8,6 | 1,85 |
| 7 | H | 25,7 | 21,3 | 16,7 | 8,5 | 1,83 |
| 7 | I | 26,5 | 22,4 | 18,4 | 8,5 | 1,84 |
| | | | | | | |

**TABLEAU 6**

| Traitement | Alliage | A% | Rm kg/mm2 | RO,2 kg/mm2 | Erichsen mm | LDR |
|---|---|---|---|---|---|---|
| | | | | | | |
| 8 | F | 18,8 | 27,6 | 20,3 | 8,4 | 1,60 |
| 8 | G | 19,3 | 28,3 | 18,9 | 8,5 | 1,62 |
| 8 | H | 17,7 | 29,0 | 19,2 | 8,3 | 1,61 |
| 8 | I | 18,6 | 27,6 | 18,7 | 8,4 | 1,60 |
| | | | | | | |
| | | | | | | |
| 9 | F | 26,9 | 22,8 | 16,5 | 8,6 | 1,84 |
| 9 | G | 28,0 | 21,6 | 17,0 | 8,7 | 1,85 |
| 9 | H | 26,9 | 22,3 | 16,6 | 8,6 | 1,84 |
| 9 | I | 27,3 | 22,0 | 16,7 | 8,5 | 1,83 |
| | | | | | | |
| | | | | | | |
| 10 | F | 17,6 | 28,6 | 20,5 | 8,3 | 1,62 |
| 10 | G | 19,9 | 27,8 | 19,6 | 8,4 | 1,61 |
| 10 | H | 18,6 | 28,6 | 18,9 | 8,4 | 1,60 |
| 10 | I | 19,6 | 27,7 | 19,9 | 8,5 | 1,62 |
| | | | | | | |
| | | | | | | |
| 11 | F | 27,6 | 23,4 | 16,7 | 8,7 | 1,85 |
| 11 | G | 27,2 | 22,5 | 16,3 | 8,7 | 1,84 |
| 11 | H | 26,4 | 22,6 | 17,4 | 8,6 | 1,84 |
| 11 | I | 25,8 | 24,3 | 17,9 | 8,5 | 1,82 |
| | | | | | | |
| | | | | | | |
| 12 | F | 19,6 | 28,6 | 20,9 | 8,4 | 1,61 |
| 12 | G | 18,8 | 29,1 | 20,5 | 8,4 | 1,60 |
| 12 | H | 17,7 | 28,6 | 19,8 | 8,3 | 1,61 |
| 12 | I | 19,6 | 27,7 | 18,9 | 8,5 | 1,65 |
| | | | | | | |
| | | | | | | |
| 13 | F | 28,6 | 23,1 | 15,9 | 8,7 | 1,85 |
| 13 | G | 27,6 | 22,2 | 16,8 | 8,6 | 1,84 |
| 13 | H | 26,6 | 24,0 | 17,6 | 8,5 | 1,82 |
| 13 | I | 25,5 | 23,3 | 16,8 | 8,5 | 1,84 |
| | | | | | | |
| | | | | | | |
| 14 | F | 19,7 | 27,6 | 20,1 | 8,4 | 1,61 |
| 14 | G | 16,8 | 28,8 | 19,7 | 8,2 | 1,60 |
| 14 | H | 17,8 | 27,6 | 18,4 | 8,3 | 1,60 |
| 14 | I | 19,6 | 26,6 | 19,7 | 8,4 | 1,61 |
| | | | | | | |

## Revendications

1. Procédé de fabrication de tôles d'alliage d'aluminium à haute formabilité, **caractérisé en ce qu'**une tôle d'alliage d'aluminium composée de 0,3-1,7 % en poids de Si, 0,01-1,2% en poids de Cu, 0,01-1,1% en poids de Mn, 0,4-1,4% en poids de Mg, moins de 1,0% en poids de Fe et, pour le reste, d'Al et d'inévitables impuretés est soumise à un traitement thermique en continu de mise en solution d'au moins 3 secondes à plus de 450°C, suivi d'un refroidissement à une température de 60 à 250°C à une vitesse supérieure à 100°C/mn, d'un bobinage avec maintien à ladite température de 60 à 250°C et d'un prévieillissement d'une durée comprise entre 1 minute et 10 heures à ladite température de 60-250°C.

2. Procédé de fabrication de tôles d'alliage d'aluminium selon la revendication 1, **caractérisé en ce que** l'alliage contient un ou plusieurs éléments choisis parmi 0,04-0,4% de Cr, moins de 0,25% de Zn, moins de 0,4% de Zr et moins de 0,2% de Ti.

## Patentansprüche

1. Verfahren zur Herstellung von Blechen aus hochverformbarer Aluminiumlegierung, **dadurch gekennzeichnet, dass** ein Blech aus Aluminiumlegierung, bestehend aus 0,3 - 1,7 Gewichtsprozent Si, 0,01 - 1,2 Gewichtsprozent Cu, 0,01 - 1,1 Gewichtsprozent Mn, 0,4 - 1,4 Gewichtsprozent Mg, unter 1,0 Gewichtsprozent Fe und dem verbleibenden Bestandteil aus Aluminium und unvermeidbaren Unreinheiten, einer kontinuierlichen Wärmebehandlung durch Lösungsglühen für die Dauer von mindestens 3 Sekunden bei über 450 °C unterzogen wird, anschließend auf eine Temperatur von 60 bis 250 °C mit einer Geschwindigkeit von über 100 °C/min abgekühlt, unter Beibehaltung der genannten Temperatur von 60 bis 250 °C aufgewickelt und in der genannten Temperatur von 60 bis 250 °C für die Dauer von 1 Minute bis zu 10 Stunden vor warmaus gelagert wird.

2. Verfahren zur Herstellung von Blechen aus Aluminiumlegierung nach Anspruch 1, **dadurch gekennzeichnet, dass** die Legierung eines oder mehrere Bestandteile, ausgewählt aus 0,04 - 0,4 % Cr, unter 0,25 % Zn, unter 0,4 % Zr und unter 0,2 % Ti, enthält.

## Claims

1. Manufacturing process for aluminium alloy sheets with high formability, **characterized in that** an aluminium alloy sheet composed of 0.3 - 1.7% by weight of Si, 0.01 - 1.2% by weight of Cu, 0.01 - 1.1% by weight of Mn, 0.4 - 1.4% by weight of Mg, less than 1.0% by weight of Fe and the remainder consisting of Al and inevitable impurities, is submitted to a continuous solution heat treatment for at least 3 seconds at more than 450°C followed by cooling to a temperature of 60 to 250°C at a rate exceeding 100°C/min, a coiling maintaining the said temperature between 60 and 250°C and pre-aging lasting for between 1 minute and 10 hours at the said temperature of 60 - 250°C.

2. Manufacturing process for aluminium alloy plates according to claim 1, **characterized in that** the alloy contains one or several elements among 0.04 - 0.4% of Cr, less than 0.25% of Zn, less than 0.4% of Zr and less than 0.2% of Ti.
